# EUROPÄISCHE PATENTANMELDUNG

(11) **EP 4 614 493 A1**
(43) Veröffentlichungstag der Anmeldung: **10.09.2025**
(21) Anmeldenummer: 25156895.2
(22) Anmeldetag: 10.02.2025
(51) Int. Cl.: G10K 11/165, G10K 11/162

(54) **AKUSTIKPLATTE SOWIE VERFAHREN ZUR HERSTELLUNG**

(30) Priorität: 07.03.2024 DE 102024106573
(71) Anmelder: Preform GmbH, 91555 Feuchtwangen (DE)
(72) Erfinder: Bader, Oliver, 91555 Feuchtwangen (DE)
(74) Vertreter: Eisenführ Speiser

(57) **Zusammenfassung**

Die vorliegende Erfindung liegt auf dem technischen Gebiet der akustischen Raumgestaltung und stellt eine Akustikplatte (1) bereit, die ein Verbundmaterial aus Getreidespelzen (2) und Glutin (4) aufweist. Ebenfalls wird ein Verfahren zur Herstellung einer erfindungsgemäßen Akustikplatte (1) sowie die Verwendung einer solchen zur Schallabsorption und/oder Schallunterbrechung bereitgestellt.

## Beschreibung

Die vorliegende Erfindung liegt auf dem technischen Gebiet der akustischen Raumgestaltung und stellt eine Akustikplatte bereit, die ein Verbundmaterial aus Getreidespelzen und Glutin aufweist. Ebenfalls wird ein Verfahren zur Herstellung einer erfindungsgemäßen Akustikplatte sowie die Verwendung einer solchen zur Schallabsorption und/oder Schallunterbrechung bereitgestellt.

Die Akustik in großen Räumen wie beispielsweise in Großraumbüros, Besprechungsräumen und Messe- sowie Ausstellungsflächen hat einen großen Einfluss auf das Raumklima. Üblicherweise werden sogenannte Schallabsorber oder Akustikpaneele aus Schaumstoff, verschiedenen Polymeren, Filz oder Mineralwolle gefertigt.

Ein besonderes Augenmerk liegt seit den letzten Jahren immer wieder auf nachhaltigen Materialien, die vorzugsweise aus nachhaltigen Rohstoffen gewonnen werden. Hierfür finden beispielsweise Platten aus Pilzmyzel oder auf Basis von Hanf Anwendung.

Eine Möglichkeit für ein solches Material sind z.B. auch faserverstärkte Kunststoffe mit biologischen Füllmaterialien, welche zum Teil nicht auf petrochemischen Werkstoffen wie Kunststoff basieren, sondern mit biologischen Materialien wie Reishülsen, Reisspelzen, Sisal, etc. kombiniert werden, wie in der EP 1 338 405 B1 beschrieben. Die beschriebenen Materialien können vielfältig verwendet werden, z.B. als Fenster und Türen aufgrund der guten Witterungsbeständigkeit.

Die Verwendung von Abfallprodukten aus Nebenströmen der Agrarindustrie wird in der deutschen Patentanmeldung DE 10 2018 111 210 A1 beschrieben, welche ein Material offenbart, welches aus Getreidespelzen und einem organischen Polymer besteht und so zu einem Polymer-Spelzen-Verbundmaterial verarbeitet wird. Das Material kann als Türen, Fenster, Vertäfelung oder Isoliermaterial eingesetzt werden. Das Material kann mit einem Brandschutzmittel beschichtet sein und so eine geringere Flammbarkeit aufweisen.

Ein Material auf Basis von Getreidespelzen als Nebenstrom der Agrarindustrie ist in der europäischen Anmeldung EP 3 865 422 A1 beschrieben. Diese Anmeldung offenbart ein Verpackungsformteil auf Basis von Getreidespelzen zur Verpackung von z.B. zerbrechlichen Gegenständen, die versandt werden. Das Material ist ein Verbundmaterial aus Getreidespelzen und einem pflanzlichen Bindemittel.

Es ist zu bevorzugen, dass neben aus dem Stand der Technik bekannten Anwendungsmöglichkeiten, auch Materialien, die als Schallabsorber eingesetzt werden, aus nachhaltigen Materialien bestehen. Als Ausgangsmaterial bieten sich Nebenströme der Lebensmittel- und Agrarindustrie an.

Die primäre Aufgabe der vorliegenden Erfindung war es daher, ein Material bereitzustellen, welches auf nachwachsenden Rohstoffen basiert und als schallabsorbierendes Material eingesetzt werden kann.

### Kurze Beschreibung der Figuren

**Figur 1** zeigt schematisch den Aufbau einer erfindungsgemäßen Akustikplatte 1. Die Akustikplatte 1 umfasst ein Verbundmaterial aus Getreidespelzen 2 und Glutin 4 und kann mit einem Brandschutzmittel 6 beschichtet sein.

Die primäre Aufgabe der vorliegenden Erfindung wurde dahingehend gelöst, dass eine Akustikplatte 1, umfassend oder bestehend aus einem Verbundmaterial aus Getreidespelzen 2 und Glutin 4, bereitgestellt wird.

Figur 1 zeigt schematisch den Aufbau einer erfindungsgemäßen Akustikplatte 1. Die Akustikplatte 1 umfasst ein Verbundmaterial aus Getreidespelzen 2 und Glutin 4 und kann mit einem Brandschutzmittel 6 beschichtet sein.

Eine Akustikplatte 1 im Sinne der vorliegenden Erfindung ist ein Material, welches Schallenergie aufnimmt und in Wärme umwandelt. Akustikplatten können als Decken- und Wandabsorber, Tischaufsatzwände, Stellwände und Raumteiler oder Trennwände verwendet werden. Akustikplatten führen zu einer akustischen Verbesserung des Raumklimas.

Getreidespelzen 2 sind die Hochblätter im Ährchen, welcher ein Teilblütenstand der Süßgräser (Poaceae) ist. Spelzen erfüllen die natürliche Funktion, dass sie die Blüten eines Süßgrases, beispielweise Weizen, schützen. Diese werden beim Dreschen von Getreide von den Getreidekörnern entfernt und sind ein Abfallprodukt zusammen mit den Grannen, Samenhüllen und Stängelteilen als sogenannte Spreu der Agrarindustrie.

Glutin 4 ist ein Gemisch aus denaturiertem Protein, welches auf Kollagen basiert und kann durch Auskochen von Kollagenhaltigen Inhaltsstoffen wie Knochen, Knorpel, Häuten oder Gräten gewonnen. Glutin findet als Leim unter anderem Anwendung in der Holzindustrie, bei Restaurationen und im traditionellen Kunsthandwerk.

Im Rahmen der vorliegenden Erfindung führt Glutin 4 zu einer sehr guten und stabilen Bindung der Getreidespelzen 2 untereinander und somit zur Stabilität der Akustikplatte.

Eine Akustikplatte 1 aus Glutin 4 und Getreidespelzen 2 besitzt die Vorteile, dass die Grundstoffe als Nebenströme der Lebensmittelindustrie anfallen und daher nachhaltig sind. Besonders bevorzugt ist es daher, dass die Akustikplatte 1 keine Inhaltsstoffe petrochemischen Ursprungs enthält.

Weiterhin wirkt das Glutin 4 zusammen mit den Getreidespelzen 2, dass ein poröses Absorbermaterial gewonnen wird. Die Getreidespelzen 2 liegen vorzugsweise gleichmäßig im Material verteilt vor und werden von dem Glutin 4 zusammengehalten. Die Getreidespelzen 2 bilden einen Hohlraum aus, welcher im Wesentlichen nicht von dem Glutin 4 gefüllt ist, sodass die Akustikplatte 1 eine poröse Struktur aufweist.

Aufgrund ihres Wachstums weisen die Getreidespelzen 2 im Wesentlichen verschlossene Hohlräume aus. Darunter ist insbesondere zu verstehen, dass ein vollständig abgeschlossener und/oder im Wesentlichen abgeschlossener Hohlraum vorliegt, in welchen das Glutin 4 nicht oder nur schwer bzw. begrenzt eindringen kann.

Die bereitgestellte Akustikplatte 1 ist vollständig biologisch abbaubar, da diese keine petrochemischen Bestandteile enthält.

Bevorzugt sind die Getreidespelzen 4 ausgewählt aus der Gruppe bestehend aus Weizenspelzen, Roggenspelzen, Reisspelzen, Hirsespelzen und Dinkelspelzen, wobei Dinkelspelzen besonders bevorzugt sind. Weiterhin vorzugsweise werden Mischungen aus verschiedenen Getreidespelzen 2 eingesetzt. Über die verwendeten Getreidespelzen 2 kann die Porosität und somit die Eigenschaften der Akustikplatte gezielt beeinflusst werden.

Dinkelspelzen besitzen zwei Hüllblätter, eine kleine und eine große Hülle und vermitteln daher eine besonders gute Stabilität der Akustikplatte, die durch die Verzahnung der Spelzen zueinander erreicht wird. Die Hohlräume, die durch den Einsatz der Dinkelspelzen entstehen, sorgen für eine besonders hohe Porosität, welche zu einer hohen Schallabsorption führt und daher eine besonders bevorzugte Akustikplatte bereitstellt.

Weiterhin bevorzugt stammt das Glutin 4 aus einem tierischen Leim, vorzugsweise ausgewählt aus der Gruppe bestehend aus Knochenleim, Fischleim, Hasenleim, Hautleim oder Mischungen davon.

Ein tierischer Leim im Sinne der vorliegenden Erfindung ist ein Glutinleim, welcher durch Auskochen von Knochen, Knorpel, Häuten oder Gräten gewonnen wird.

Glutin ist nicht gleichbedeutend mit Gelatine. Glutin ist eine nicht gereinigte Form und beinhaltet Verunreinigungen, die aus dem Herstellprozess entstanden sind. Der größte Unterschied ist jedoch die chemische Struktur. Glutin wird durch einen schonenden Herstellprozess gewonnen, der dazu führt, dass im erhaltenen Glutinleim nichtdenaturierte Kollagenfasern vorhanden sind. Dies führt dazu, dass Glutinleim stark klebende Eigenschaften besitzt, wobei Gelatine aus denaturiertem Kollagen besteht und die gelierenden Eigenschaften im Vordergrund stehen. Gelatine ist besonders rein, geruchsfrei und farblose. Glutin hat eine gelblich bis bräunliche Farbe, riecht stark und ist unrein. Die Verarbeitung von Glutin stellt eine enorme Herausforderung dar, da es weniger rein ist als Gelatine. Gelatine ist als Lebensmittel geeignet und Glutin aufgrund der Verunreinigungen, die im Rahmen der vorliegenden Erfindung vorteilhaft sind, nicht.

Bezüglich der gewünschten Nachhaltigkeit von Bau- und Dämmmaterialien ist die Verwendung von Glutin bevorzugt, da dieses in der Herstellung einen geringeren Energiebedarf aufweist und weniger CO2 freisetzt sowie ein Nebenprodukt aus Schlachtabfällen ist.

Bevorzugt ist das Verbundmaterial der Akustikplatte 1 mit einem Brandschutzmittel 6 beschichtet, welches vorzugsweise ausgewählt aus der Gruppe bestehend aus amorphem Natrium-, Kalium- und Lithiumsilicat oder Mischungen davon ist. Brandschutzmittel werden auch als Flammschutzmittel bezeichnet.

Weiterhin bevorzugt besitzt die Akustikplatte 1 einen Wassergehalt von zwischen 0,5 und 25 Gew.-%, vorzugsweise zwischen 1 und 20 Gew.-% und besonders bevorzugt zwischen 5 und 20 Gew.-%. Der Wassergehalt wird mit einem dem Fachmann geläufigen Verfahren bestimmt, wie z.B. Trockenkonstanz oder Karl-Fischer-Titration.

Die Akustikplatte 1 gemäß der vorliegenden Erfindung besitzt die Eigenschaft, dass diese Wasser aufnehmen und wieder abgeben kann und so zu einer Regulation der Feuchtigkeit und des Raumklimas beiträgt.

Bevorzugt besitzt die Akustikplatte 1 eine Rohdichte von zwischen 100 und 450 kg/m³, vorzugsweise von zwischen 150 und 350 kg/m³ und besonders bevorzugt von zwischen 200 und 250 kg/m³.

Die Akustikplatten gemäß der vorliegenden Erfindung können verschiedene Dicken aufweisen und so für verschiedene Einsatzgebiete geeignet sein.

Ein weiterer Aspekt der vorliegenden Erfindung ist das Bereitstellen eines Verfahrens zur Herstellung einer erfindungsgemäßen Akustikplatte 1, umfassend oder bestehend aus den Schritten:
a) Bereitstellen von Wasser und Glutin 4;
b) Vermischen von Wasser und Glutin 4 und Erhitzen des erhaltenen Gemisches auf eine Temperatur in einem Bereich von zwischen 50°C und 100°C, vorzugsweise im Bereich von zwischen 55°C und 75°C;
c) Bereitstellen von Getreidespelzen 2, vorzugsweise Dinkelspelzen, und Vermengen der Getreidespelzen 2 mit dem in Schritt b) erhaltenen, erhitzten Gemischs;
d) Einfüllen der in Schritt c) erhaltenen Mischung in Formen und Trocknen der Mischung;
e) Erhalten einer Akustikplatte 1.

In Schritt a) und b) wird zunächst ein Gemisch aus Glutin 4 und Wasser bereitgestellt. Dieses Gemisch hat den Vorteil, dass die Viskosität des erhaltenen Gemischs nach Erhitzen besonders vorteilhaft für die weitere Prozessführung ist. Insbesondere entsteht so ein besonders vorteilhaftes Gemisch gemeinsam mit den Getreidespelzen 2, die in Schritt c) hinzugefügt werden. Das Wasser-Glutin-Gemisch aus Schritt b) sorgt für eine gleichmäßige Benetzung der Getreidespelzen 2 und so zu einer gleichmäßigen Verbindung von Glutin 4 und Getreidespelzen 2 sowie einer Gewährleistung der Haftung der Getreidespelzen 2 untereinander. Dies bedeutet, dass die erhaltene Akustikplatte 1 eine hohe Stabilität aufweist und für viele Einsatzgebiete geeignet ist.

Besonders bevorzugt wird das Erhitzen in Schritt b) bei 60°C (±2 °C) durchgeführt.

Bei Erhitzen der Wasser-Glutin-Mischung wird eine fließfähige Mischung erhalten, welche sich in beliebige Formen gießen lässt (Schritt d)). Vorzugsweise können die Formen gerade oder gebogene Abschnitte aufweisen.

Durch das Trocknen der Akustikplatten verdunstet das Wasser aus dem eingesetzten Wasser-Glutin-Gemisch und eine Akustikplatte 1 aus Getreidespelzen 2 und Glutin 4 als Bindemittel wird enthalten, die nur eine geringe Restfeuchte enthält. Dadurch verringert sich das Gewicht der erhaltenen Akustikplatte 1 und macht diese gut geeignet für eine Vielzahl von Anwendungsmöglichkeiten. Eine Optimierung des Gewichts wird auch dadurch erreicht, dass das eingesetzte Wasser die Getreidespelzen 2 aufquellen lässt und so zu einer Volumenvergrößerung bei gleichbleibender eingesetzter Masse der Getreidespelzen 2 führt. Dadurch sind die erhaltenen Akustikplatten 1 leichter als aus dem Stand der Technik bekannte.

Bevorzugt wird die Akustikplatte 1 in Schritt d) in einer Trockenkammer bei einer Temperatur von zwischen 30°C und 80°C, vorzugsweise von zwischen 35°C und 70°C und bevorzugt bei einer Temperatur von zwischen 40°C und 60 °C getrocknet.

Bevorzugt wird in Schritt a) Wasser in einer Menge von 20 bis 60 Gew.-%, vorzugsweise in einer Menge von 30 bis 50 Gew.-% und Glutin 4 in einer Menge von 5 bis 30 Gew.-%, vorzugsweise in einer Menge von 10 bis 20 Gew.-%, bereitgestellt.

Weiterhin bevorzugt werden in Schritt c) Getreidespelzen 2 in einer Menge von 20 bis 60 Gew.-%, vorzugsweise in einer Menge von 30 bis 50 Gew.-%, bereitgestellt.

Bevorzugt wird die in Schritt e) erhaltene Akustikplatte 1 in einem weiteren Schritt f) mit einem Brandschutzmittel 6 ausgewählt aus der Gruppe bestehen aus amorphem Natrium-, Kalium- und Lithiumsilicat beschichtet vorzugsweise mit einer Schichtdicke von 0,2 bis 2 kg/m², besonders bevorzugt mit einer Schichtdicke von 0,5 bis 1 kg/m². Am meisten bevorzugt ist eine Schichtdicke von 0,6 kg/m².

Die Beschichtung erfolgt mit einer gleichmäßigen Schichtdicke, die über die Gesamtfläche der Akustikplatte gleich dick ist. Aus den Angaben in kg/m2 lässt sich demnach die Schichtdicke bezogen auf die Plattenfläche herleiten.

Ein weiterer Aspekt der vorliegenden Erfindung ist die Verwendung einer erfindungsgemäßen Akustikplatte 1 oder einer Akustikplatte hergestellt oder herstellbar nach einem erfindungsgemäßen Verfahren als Stellwand, Tischaufsatz, Wandabsorber, Deckensegel oder Schrankaufsatz oder Teile davon.

"Absorber" im Kontext der vorliegenden Erfindung meint die Aufnahme von Schall und trägt so zu einem verbesserten Raumklima bei.

Weiterhin können die erfindungsgemäßen Akustikplatten auch als Wärmedämmplatten genutzt werden, um beispielsweise Häuser oder Räume gegen einen Wärmeverlust abzuschirmen.

Die Erfindung wird im Folgenden durch illustrative, nicht-limitierende Beispiele weiter beschrieben:

### Beispiele

1. Herstellung einer erfindungsgemäßen Akustikplatte
   a) Es werden 4,0 kg Wasser und 3,0 kg Glutin vermischt und auf eine Temperatur von etwa 60°C gebracht.
   b) 7,0 kg Dinkelspelzen werden zu der warmen Mischung aus Schritt a) hinzugefügt.
   c) Diese Mischung wird anschließend in rechteckige Formen zur Herstellung von schallabsorbierenden und schallunterbrechenden Trennwänden gefüllt.
   d) Die Formen enthaltend die Mischung aus Dinkelspelzen, Wasser und Glutin werden in eine Trockenkammer überführt und bei einer Temperatur von 55 °C für 4 Stunden getrocknet.
   e) Die erhaltenen Platten besitzen eine Restfeuchte von 10 %, bestimmt durch Trocknung einer Probe bis zur Gewichtskonstanz.
   Die erfindungsgemäße Akustikplatte hat bei einer Dicke von 32 mm einen bewerteten Schallabsorptionsgrad von 0,55 nach ISO 354 und ISO 11654 und besitzt eine Wärmeleitfähigkeit von 0,054 W/m*K nach DIN EN 12667.
2. Beschichtung von erhaltenen Akustikplatten mit Wasserglas.

Die erhaltenen Akustikplatten werden mit einer Lösung von Wasserglas (Mischung aus Natrium-, Kalium- und Lithiumsilicat) mit 0,6 kg/m² als Brandschutzmittel beschichtet. Hierfür werden die in Schritt e) erhaltenen Platten beidseitig mit einem geeigneten Sprühgerät mit Wasserglas beschichtet.

Nach der Beschichtung mit Wasserglas hat die erhaltene Akustikplatte die Baustoffklasse B1 (schwerentflammbar) nach DIN 4102-1.

## Patentansprüche

1. Akustikplatte (1), umfassend oder bestehend aus einem Verbundmaterial aus Getreidespelzen (2) und Glutin (4).

2. Akustikplatte (1) nach Anspruch 1, wobei die Getreidespelzen (2) ausgewählt sind aus der Gruppe bestehend aus Weizenspelzen, Roggenspelzen, Hirsespelzen, Dinkelspelzen, Reisspelzen oder Mischungen davon, vorzugsweise Dinkelspelzen.

3. Akustikplatte (1) gemäß einem der Ansprüche 1 oder 2, wobei das Glutin (4) aus einem tierischen Leim stammt, vorzugweise ausgewählt aus der Gruppe bestehend aus Knochenleim, Fischleim, Hasenlein, Hautleim oder Mischungen davon.

4. Akustikplatte (1) gemäß einem der vorangehenden Ansprüche, wobei das Verbundmaterial mit einem Brandschutzmittel (6) beschichtet ist, vorzugsweise wobei das Brandschutzmittel ausgewählt ist aus der Gruppe bestehend aus amorphem Natrium-, Kalium- und Lithiumsilicat.

5. Akustikplatte (1) gemäß einem der vorangehenden Ansprüche, wobei die Akustikplatte (1) einen Wassergehalt von zwischen 0,5 und 25 Gew.-%, vorzugsweise von zwischen 1 und 20 Gew.-% und besonders bevorzugt von zwischen 5 und 20 Gew.-% besitzt.

6. Akustikplatte (1) gemäß einem der vorangehenden Ansprüche, wobei die Akustikplatte (1) eine Rohdichte von zwischen 100 und 450 kg/m³, vorzugsweise von zwischen 150 und 350 kg/m³ und besonders bevorzugt von zwischen 200 und 250 kg/m³ besitzt.

7. Verfahren zur Herstellung einer Akustikplatte (1), bevorzugt einer Akustikplatte gemäß einem der Ansprüche 1 bis 6, umfassend oder bestehend aus den Schritten:
a) Bereitstellen von Wasser und Glutin (4);
b) Vermischen von Wasser und Glutin (4) und Erhitzen des erhaltenen Gemisches auf eine Temperatur in einem Bereich von zwischen 50°C und 100°C, vorzugsweise im Bereich von zwischen 55°C und 75°C;
c) Bereitstellen von Getreidespelzen (2), vorzugsweise Dinkelspelzen, und Vermengen der Getreidespelzen (2) mit dem in Schritt b) erhaltenen, erhitzten Gemischs;
d) Einfüllen der in Schritt c) erhaltenen Mischung in Formen und Trocknen der Mischung;
e) Erhalten einer Akustikplatte (1).

8. Verfahren gemäß Anspruch 7, wobei in Schritt a) Wasser in einer Menge von 20 bis 60 Gew.-%, vorzugsweise in einer Menge von 30 bis 50 Gew.-% und Glutin (4) in einer Menge von 5 bis 30 Gew.-%, vorzugsweise in einer Menge von 10 bis 20 Gew.-%, bereitgestellt werden.

9. Verfahren gemäß Anspruch 7 oder 8, wobei in Schritt c) Getreidespelzen (2) in einer Menge von 20 bis 60 Gew.-%, vorzugsweise in einer Menge von 30 bis 50 Gew.-%, bereitgestellt wird.

10. Verfahren gemäß einem der Ansprüche 7 bis 9, wobei die in Schritt e) erhaltene Akustikplatte mit einem Brandschutzmittel (6) ausgewählt aus der Gruppe bestehend aus amorphem Natrium-, Kalium- und Lithiumsilicat, beschichtet wird, vorzugsweise mit einer Schichtdicke von 0,2 bis 2 kg/m², besonders bevorzugt mit einer Schichtdicke von 0,5 bis 1 kg/m².

11. Verwendung einer Akustikplatte (1) nach einem der Ansprüche 1 bis 6 oder einer Akustikplatte hergestellt oder herstellbar nach einem Verfahren gemäß einem der Ansprüche 7 bis 10, als Stellwand, Tischaufsatz, Wandabsorber, Deckensegel, Büromittelzonenschirmungen oder Schrankaufsatz oder Teil davon.
